# EUROPÄISCHE PATENTSCHRIFT

(11) **EP 2 760 607 B1**
(45) Veröffentlichungstag und Bekanntmachung des Hinweises auf die Patenterteilung: **30.12.2015**
(21) Anmeldenummer: 12773196.6
(22) Anmeldetag: 01.10.2012
(51) Int. Cl.: B22C 3/00

(54) **BESCHICHTUNGSMASSEN FÜR ANORGANISCHE GIESSFORMEN UND KERNE UND DEREN VERWENDUNG UND VERFAHREN ZUM SCHLICHTEN**
COATING COMPOSITIONS FOR INORGANIC CASTING MOULDS AND CORES AND USE THEREOF AND METHOD FOR SIZING
MATIÈRES DE REVÊTEMENT POUR MOULES ET NOYAUX INORGANIQUES ET LEUR UTILISATION, ET PROCÉDÉ D'ENDUISAGE

(30) Priorität: 30.09.2011 DE 102011114626
(43) Veröffentlichungstag der Anmeldung: 06.08.2014
(73) Patentinhaber: ASK Chemicals GmbH, 40721 Hilden (DE)
(72) Erfinder: KLOSKOWSKI, Michael, 40225 Düsseldorf (DE); WACHTARCZYK, Peter, 42651 Solingen (DE); WALLENHORST, Carolin, 40219 Düsseldorf (DE)
(74) Vertreter: Müller Schupfner & Partner Patent- und Rechtsanwaltspartnerschaft mbB
(86) Internationale Anmeldenummer: PCT/DE2012/000952
(87) Internationale Veröffentlichungsnummer: WO 2013/044904

(56) Entgegenhaltungen:
- WO-A1-93/17815
- WO-A1-2004/083321
- WO-A1-2006/063696
- CN-A- 1 390 661
- CN-A- 101 428 329
- CN-A- 102 310 159
- DE-A1-102006 002 246
- Sorptive Minerals Institute: "Minerals & Ores - Attapulgite", , 5. Januar 2010 (2010-01-05), XP002686961, Gefunden im Internet: URL:http://web.archive.org/web/20100105202 501/http://www.sorptive.org/content/page04 .shtml [gefunden am 2012-11-12]
- G. LAGALY, M. REESE, S. ABEND: "Smectites as colloidal stabilizers of emilsions I. Preparation and properties of emulsions with smectites and noionic surfactants", APPLIED CLAY SCIENCE, Nr. 14, 1999, Seiten 83-103, XP002686962,

## Beschreibung

Die Erfindung betrifft eine Beschichtungsmasse für Gießformen und deren Verwendung. Die Beschichtungsmasse ist für Kerne und Formen geeignet, insbesondere solche, die unter Verwendung von Wasserglas als Bindemittel hergestellt werden. Die Beschichtungsmasse umfasst bestimmte Ton-Materialien. Ebenso wird ein Verfahren zum Schlichten beansprucht.

### Stand der Technik

Gießformen sind erhältlich aus einem feuerfesten Material, beispielsweise Quarzsand, unter Ausformen zu einer Gießform und Abbinden durch ein geeignetes Bindemittel, um eine ausreichende mechanische Festigkeit der Gießform zu gewährleisten. Für die Herstellung von Gießformen verwendet man somit einen feuerfesten Formgrundstoff und ein geeignetes Bindemittel. Der feuerfeste Formgrundstoff liegt bevorzugt in einer rieselfähigen Form vor, sodass er in eine geeignete Hohlform eingefüllt und dort verdichtet werden kann. Durch das Bindemittel wird ein fester Zusammenhalt zwischen den Partikeln des Formgrundstoffs erzeugt, sodass die Gießform die erforderliche mechanische Stabilität erhält.

Zur Herstellung von Gießformen können sowohl organische als auch anorganische Bindemittel eingesetzt werden, deren Aushärtung jeweils durch kalte oder heiße Verfahren erfolgen kann. Als kalte Verfahren bezeichnet man dabei Verfahren, welche im Wesentlichen bei Raumtemperatur ohne Erhitzen der Gießform durchgeführt werden. Die Aushärtung erfolgt dabei meist durch eine chemische Reaktion, die beispielsweise dadurch ausgelöst wird, dass ein Gas als Katalysator durch die zu härtende Form geleitet wird. Bei heißen Verfahren wird die Formstoffmischung nach der Formgebung auf eine ausreichend hohe Temperatur erhitzt, um beispielsweise das im Bindemittel enthaltene Lösungsmittel auszutreiben oder um eine chemische Reaktion zu initiieren, durch welche das Bindemittel beispielsweise durch Vernetzen ausgehärtet wird.

Unabhängig vom Aushärtemechanismus ist allen organischen Systemen gemeinsam, dass sie sich beim Einfüllen des flüssigen Metalls in die Gießform thermisch zersetzen und dabei Schadstoffe, wie z.B. Benzol, Toluol, Xylole, Phenol, Formaldehyd und andere teilweise nicht identifizierte Crackprodukte freisetzen können.

Es ist zwar durch verschiedene Maßnahmen gelungen, diese Emissionen zu minimieren, völlig vermeiden lassen sie sich bei organischen Bindemitteln jedoch nicht. Um die Emission von Zersetzungsprodukten während des Gießvorgangs zu minimieren bzw. zu vermeiden, können Bindemittel verwendet werden, die auf anorganischen Materialien beruhen bzw. die einen sehr geringen Anteil an organischen Verbindungen enthalten. Solche Bindemittelsysteme sind bereits seit längerem bekannt.

Es sind Bindemittelsysteme entwickelt worden, welche sich durch Einleitung von Gasen aushärten lassen. Ein derartiges System ist beispielsweise in der GB 782205 beschrieben, in welchem ein Alkaliwasserglas als Bindemittel verwendet wird, das durch Einleitung von CO₂ ausgehärtet werden kann. In der US 6972059 B1 wird eine exotherme Speisermasse beschrieben, die ein Alkalisilikat als Bindemittel enthält. Ferner sind Bindemittelsysteme entwickelt worden, welche bei Raumtemperatur selbsthärtend sind. Ein solches, auf Phosphorsäure und Metalloxiden beruhendes System ist z.B. in der US 5,582,232 beschrieben. Schließlich sind noch anorganische Bindemittelsysteme bekannt, die bei höheren Temperaturen ausgehärtet werden, beispielsweise in einem heißen Werkzeug. Solche heißhärtenden Bindemittelsysteme sind beispielsweise aus der US 5,474,606 bekannt, in welcher ein aus Alkaliwasserglas und Aluminiumsilikat bestehendes Bindemittelsystem beschrieben wird.

In der US 7022178 B1 wird ein Bindemittelsystem für Formsande zur Herstellung von Kernen beschrieben. Das Bindemittelsystem auf Wasserglasbasis besteht aus einer wässrigen Alkalisilikatlösung und einer hygroskopischen Base, wie beispielsweise Natriumhydroxid, die im Verhältnis 1:4 bis 1:6 zugesetzt wird. Das Wasserglas weist ein Modul SiO₂/M₂O von 2,5 bis 3,5 und einen Feststoffanteil von 20 bis 40 % auf. Um eine rieselfähige Formstoffmischung zu erhalten, welche auch in komplizierte Kernformen eingefüllt werden kann, sowie zur Steuerung der hygroskopischen Eigenschaften, enthält das Bindemittelsystem noch einen oberflächenaktiven Stoff, wie Silikonöl, das einen Siedepunkt ≥ 250°C aufweist. Das Bindemittelsystem wird mit einem geeigneten Feuerfeststoff, wie Quarzsand, vermischt und kann dann mit einer Kernschießmaschine in einen Kernkasten eingeschossen werden. Die Aushärtung der Formstoffmischung erfolgt durch Entzug des noch enthaltenen Wassers. Die Trocknung bzw. Aushärtung der Gießform kann auch unter Einwirkung von Mikrowellen erfolgen.

Anorganische Bindemittel weisen im Vergleich zu organischen Bindemitteln jedoch auch Nachteile auf, beispielsweise besitzen die bekannten anorganischen Bindemittel eine geringe Stabilität der damit hergestellten Gießformen gegen hohe Luftfeuchtigkeit bzw. gegen Wasser. Damit ist eine Lagerung der Formkörper über einen längeren Zeitraum, wie bei organischen Bindemitteln üblich, nicht gesichert möglich. Um höhere Anfangsfestigkeiten, eine bessere Beständigkeit der Gießform gegen Luftfeuchtigkeit und beim Guss ein besseres Ergebnis bei der Oberfläche des Gussstücks zu erhalten, wird in der US 7770629 B2 eine Formstoffmischung vorgeschlagen, welche neben einem feuerfesten Formgrundstoff ein auf Wasserglas basierendes Bindemittel enthält. Der Formstoffmischung ist ein Anteil eines teilchenförmigen Metalloxids zugesetzt. Bevorzugt wird als teilchenförmiges Metalloxid Fällungskieselsäure oder pyrogene Kieselsäure verwendet.

Die beschriebenen Verfahren zur Herstellung von Gießformen und Kernen umfassen in der Regel zudem das Aufbringen einer feuerfesten Formbeschichtung, welche auch Schlichte genannt wird, zumindest auf diejenigen Oberflächen der Grundform, die mit dem gegossenen Metall in Berührung kommen. Die Formbeschichtungen haben zum einen den Zweck, die Formteiloberfläche zu beeinflussen, das Gussstückaussehen zu verbessern, das Gussstück metallurgisch zu beeinflussen und/oder Gussfehler zu vermeiden.

Die üblicherweise verwendeten Schlichten enthalten als Grundstoffe z.B. Tone, Quarz, Kieselgur, Cristobalit, Tridymit, Aluminiumsilikat, Zirkonsilikat, Glimmer, Schamotte und auch Koks und Graphit. Diese Grundstoffe sind der zweckbestimmende Anteil der Schlichten, welche die Formoberfläche bedecken und die Poren gegen das Eindringen des Gießmetalls schließen.

Durch diese Beschichtungen kann also die Oberfläche der Gießform modifiziert und auf die Eigenschaften des zu verarbeitenden Metalls abgestimmt werden. So kann durch die Schlichte das Aussehen des Gussstücks verbessert werden, indem eine glatte Oberfläche erzeugt wird, da durch die Schlichte Unregelmäßigkeiten ausgeglichen werden, die durch die Größe der Körner des Formstoffs verursacht werden. Weiter kann die Schlichte das Gussstück metallurgisch beeinflussen, indem beispielsweise über die Schlichte selektiv an der Oberfläche des Gussstücks Zusätze in das Gussstück übertragen werden, welche die Oberflächeneigenschaften des Gusstücks verbessern.

Ferner bilden die Schlichten eine Schicht, welche die Gießform beim Gießen vom flüssigen Metall chemisch isoliert. Dadurch wird jegliche Haftung zwischen Gussstück und Gießform verhindert, sodass sich das Gussstück ohne Schwierigkeiten aus der Gießform entfernen lässt. Die Schlichte kann aber auch dazu genutzt werden, die Wärmeübertragung zwischen flüssigem Metall und Gießform gezielt zu steuern, um beispielsweise durch die Abkühlungsrate die Ausbildung eines bestimmten Metallgefüges zu bewirken.

Die Aushärtung der eingesetzten anorganischen Bindemittel erfolgt heutzutage vermehrt über eine durch erhöhte Temperaturen initiierte Kondensationsreaktion, bei der die Ausbildung der Binderbrücken über die Abspaltung von Wasser erfolgt. Wie bei vielen chemischen Reaktionen handelt es sich hierbei um eine reversible Reaktion, d.h. durch Kontakt und Reaktion mit Wasser können die Bindungen erneut gespalten werden, wobei das Ausmaß dieser Rückreaktion stark von den Prozessparametern zur Kernherstellung abhängig ist. Unter den in der Serienproduktion typischerweise verwendeten Prozessparametern (schnelle Taktzeiten, hohe Temperaturen) verlieren die Gießformen durch den Kontakt mit Wasser und teilweise auch durch den Kontakt mit Alkohol ihre Festigkeiten, die Oberfläche wird weich und die Gießform verliert ihre Form.

Eine hochisolierende und feuerfeste Schlichte ist schließlich aus WO 2006/063696 A1 bekannt.

### Aufgabenstellung

Der Erfindung lag die Aufgabe zugrunde, eine Schlichte vorzuschlagen, durch welche eine möglichst fehlerfreie Beschichtung, insbesondere anorganischer Kerne und Formen, sichergestellt werden kann, ohne die Stabilität der Kerne oder Formen und damit die Verarbeitung und Lagerung negativ zu beinträchtigen.

### Zusammenfassung der Erfindung

Diese Aufgabe wird mit einer Schlichtezusammensetzung mit den Merkmalen des Patentanspruchs 1 gelöst, vorteilhafte Ausgestaltungen bilden den Gegenstand der Unteransprüche oder sind nachfolgend beschrieben.

Die erfindungsgemäße Schlichtezusammensetzung wird nach einer bevorzugten Ausführungsform in Form einer Paste oder einer Suspension bereitgestellt. Bei dieser Ausführungsform enthält die Schlichtezusammensetzung eine Trägerflüssigkeit.

Überraschend wurde gefunden, dass durch die Kombination bestimmter Tone als Inhaltsstoffe der Schlichten, Schlichten mit einem ungewöhnlich hohen Feststoffgehalt hergestellt werden können, deren Viskosität aber trotzdem mit handelsüblichen gebrauchsfertigen Schlichten, wie der Trioflex WK-LS 1vergleichbar ist. Die Qualität der mit diesen Schlichten beschichteten, mit anorganischen Bindemitteln abgebundener Kerne und Formen ist durch die erfindungsgemäße Kombination von Tonen nachhaltig verbessert und beispielsweise kann so problemlos eine Lagerstabilität der Kerne und Formen von mehreren Tagen erreicht werden. Besonders hervorzuheben ist dabei, dass trotz des ungewöhnlich hohen Feststoffgehaltes die Viskosität der Schlichte in einem für Schlichten mit wesentlich niedrigerem Feststoffgehalt üblichen Bereich liegt. Die Schlichte kann ohne den Einsatz von speziellen Additiven oder größeren Mengen Wassers in den Anwendungszustand gebracht werden.

### Detaillierte Beschreibung der Erfindung

Als Ton-Materialien wurde eine Kombination von
(A1) 1 bis 10 Gewichtsteilen, insbesondere 1 bis 5 Gewichtsteilen Palygorskit
(A2) 1 bis 10 Gewichtsteilen, insbesondere 1 bis 5 Gewichtsteilen, Hectorit und
(A3) 1 bis 20 Gewichtsteilen, insbesondere 1 bis 5 Gewichtsteilen, Natriumbentonit
(jeweils relativ zueinander) verwendet, insbesondere in einem Gewichtsverhältnis Palygorskit zu Hektroit von 1 zu 0,5 bis 2, insbesondere 1 zu 0,8 bis 1,2 und einem Verhältnis von Palygorskit zu Natriumbentonit von 1 zu 0,5 bis 3, insbesondere 1 zu 0,8 bis 1,2 und von Hektroit zu Natriumbentonit von 1 zu 0,5 bis 2, insbesondere 1 zu 0,8 bis 1,2.

Der Gesamttongehalt der Schlichte an obigen Tonen beträgt dabei 0,1 bis 4,0 Gew.%, bevorzugt 0,5 bis 3,0 % Gew. und besonders bevorzugt 1,0 bis 2,0 Gew.%.

Palygorskit ist ein Magnesium-Aluminium-Hydrosilikat, welches unter der CAS-Nr. 8031-18-3 gelistet ist. Palygorskit ist Bestandteil von als Attapulgit vertriebener Handelsprodukte. Attapulgit enthält zwar Palygorskit, soll aber wegen anderer störender Bestandteile und fehlender stabförmiger Kristalle nicht eingesetzt werden. Palygorskit liegt in Form stabförmiger Kristalle vor. Die Partikel haben folgende Dimension: 1 bis 3 µm, insbesondere 1.5 bis 2 µm in der Länge bei einem Durchmesser von 1 bis 5 nm, insbesondere etwa 3 nm.

Palygorskit weist andere Eigenschaften als Attapulgit auf. Palygorskit schwillt oder schrumpft nicht, ist scherstabil und führt in einer Aufschlämmung mit Wasser bzw. Wasser basierten Flüssigkeiten mit (A2) oder (A3), z.B. bei geringen Zusatzmengen wie 0,01 bis 3 Gew.%, zu einer strukturviskosen bzw. thixotropen Flüssigkeit. Erlischt die Scherung, stellt sich die höhere Anfangsviskosität schnell wieder ein. Bei Scherung ist die Viskosität niedrig. Attapulgit ist mit Smectite, SiO₂, und/oder CaCO₃ und anderen Verunreinigungen belastet.

Als Palygorskit kann z.B. das Produkt Acti-Gel ® 208 der Firma "Active Minerals" eingesetzt werden. Als Hectorit kann z.B. Bentone CT der Firma "Elementis" eingesetzt werden.

Als Natriumbentonit kann z.B. Volclay der Firma "Südchemie" eingesetzt werden. Dieser natürliche Rohstoff besteht überwiegend (> 80 %) aus Montmorillonit, Begleitmineralien können Quarzit, Calcit, Feldspat und Glimmer sein.

Je nach gewünschter Verwendung der Schlichtezusammensetzung, z.B. als Grundbeschichtung oder als Deckbeschichtung, und gewünschter Schichtdicke der aus der Schlichtezusammensetzung hergestellten Beschichtung können weitere charakteristische Parameter der Schlichtezusammensetzung eingestellt werden.

Die Tragerflüssigkeit kann anteilig oder vollständig von Wasser gebildet sein. Die Trägerflüssig ist der Bestandteil, der bei 160°C und Normaldruck verdampfbar ist und in diesem Sinne vorliegend definitionsgemäß das, was nicht Feststoffgehalt ist. Die Trägerflüssigkeit enthält zu größer 50 Gew.%, vorzugsweise 75 Gew.%, insbesondere größer 80 Gew.%, ggf. größer 95 Gew.% Wasser.

Die weiteren Bestandteile in der Trägerflüssigkeit können organische Lösungsmittel sein. Geeignete Lösungsmittel sind Alkohole, einschließlich Polyalkoholen und Polyetheralkoholen. Beispielhafte Alkohole sind Ethanol, n-Propanol, Isopropanol, Butanol und Glykol.

Der Feststoffgehalt der gebrauchsfertigen Schlichtezusammensetzung wird vorzugsweise im Bereich von 10 bis 90 Gew.% eingestellt, insbesondere größer 80 Gew.-% bis 85 Gew.%.

Neben den bereits genannten Bestandteilen kann die erfindungsgemäße Schlichtezusammensetzung weitere für Schlichten übliche Bestandteile enthalten.

So umfasst die erfindungsgemäße Schlichtezusammensetzung zumindest einen pulverförmigen Feuerfeststoff. Dieser Feuerfeststoff dient dazu, die Poren in einer Gießform gegen das Eindringen des flüssigen Metalls zu verschließen. Weiter wird durch den Feuerfeststoff eine thermische Isolierung zwischen Gießform und flüssigem Metall erreicht. Als Feuerfeststoff können im Metallguss übliche Feuerfeststoffe verwendet werden. Beispiele für geeignete Feuerfeststoffe sind Quarz, Aluminiumoxid, Zirkonoxid, Aluminiumsilicate, wie Pyropyllit, Kyanit, Andalusit oder Schamotte, Zirkonsande, Zikonsilikate, Olivin, Talk, Glimmer, Graphit, Koks, Feldspat, Diatomit, Kaoline, kalzinierte Kaoline, Kaolinit, Metakaolinit, Eisenoxid und/oder Bauxit.

Der Feuerfeststoff wird in Pulverform bereitgestellt. Die Komgröße wird dabei so gewählt, dass in der Beschichtung ein stabiles Gefüge entsteht und dass sich die Schlichte vorzugsweise mit einer Sprühvorrichtung problemlos auf der Wand der Gießform verteilen lässt. Geeignet weist der Feuerfeststoff eine mittlere Kogröße (gemessen mittels Lichtstreuung nach DIN/ISO 13320) im Bereich von 0,1 bis 500 µm, insbesondere bevorzugt im Bereich von 1 bis 200 µm, auf. Als Feuerfeststoff sind insbesondere Materialien geeignet, welche einen Schmelzpunkt aufweisen, der zumindest 200°C oberhalb der Temperatur des flüssigen Metalls liegt und unabhängig hiervon keine Reaktion mit dem Metall eingehen.

Der Anteil des Feuerfeststoffs (jeweils nur zum Feststoffgehalt beitragend), z.B. in der Verkaufsform Paste, bezogen auf den Feststoffanteil der Schlichtezusammensetzung, wird vorzugsweise größer als 70 Gew.-%, bevorzugt größer als 80 Gew.-%, besonders bevorzugt größer als 85 Gew.-% gewählt.

Gemäß einer anderen Ausführungsform (jeweils nur zum Feststoffgehalt beitragend) wird der Anteil des Feuerfeststoffs für den Anwendungsfall nach Verdünnung (z.B. der Paste) mit Wasser geringer als 80 Gew.-%, gemäß einer weiteren Ausführungsform geringer als 70 Gew.-% und gemäß einer weiteren Ausführungsform geringer als 60 Gew.-% gewählt.

Die erfindungsgemäße Schlichte kann gemäß einer Ausführungsform mindestens ein Stellmittel umfassen. Das Stellmittel bewirkt eine Erhöhung der Viskosität der Schlichte, sodass die festen Bestandteile der Schlichte in der Suspension nicht bzw. nur in geringem Ausmaß absinken. Zur Erhöhung der Viskosität können sowohl organische als auch anorganische Materialien oder Gemische dieser Materialien eingesetzt werden. Geeignete anorganische Stellmittel sind beispielsweise stark quellfähige Tone, wie z.B. Natrium Bentonit.

Als Stellmittel können alternativ oder ergänzend auch organische Verdickungsmittel ausgewählt sein, da diese nach dem Aufbringen der Schutzbeschichtung soweit getrocknet werden können, dass sie beim Kontakt mit dem flüssigen Metall kaum noch Wasser abgeben. Als organische Stellmittel kommen beispielsweise quellfähige Polymere in Frage, wie Carboxymethyl-, Methyl-, Ethyl-, Hydroxyethyl- und Hydroxyproylcellulose, Pflanzenschleime, Polyvinylalkohole, Polyvinylpyrrolidon, Pektin, Gelatine, Agar Agar, Polypeptide und/oder Alginate.

Der Anteil der Stellmittel, bezogen auf die gesamte Schlichtezusammensetzung, wird vorzugsweise mit 0,1 bis 5 Gew.-%, bevorzugt 0,5 bis 3 Gew.-%, besonders bevorzugt 1 bis 2 Gew.-% gewählt.

Gemäß einer bevorzugten Ausführungsform umfasst die erfindungsgemäße Schlichte als weiteren Bestandteil zumindest ein Bindemittel. Das Bindemittel ermöglicht eine bessere Fixierung der Schlichte bzw. des aus der Schlichte hergestellten Schutzüber zugs auf der Wand der Gießform. Außerdem wird durch das Bindemittel die mechanische Stabilität der Schutzbeschichtung erhöht, sodass eine geringere Erosion unter der Einwirkung des flüssigen Metalls beobachtet wird. Vorzugsweise härtet das Bindemittel irreversibel aus, sodass eine abriebfeste Beschichtung erhalten wird. Insbesondere bevorzugt sind Bindemittel, die bei Kontakt mit Luftfeuchtigkeit nicht rücker weichen. Es können an sich alle Bindemittel enthalten sein, die in Schlichten verwendet werden. Dabei können sowohl anorganische als auch organische Bindemittel ver wendet werden. Als Bindemittel können beispielsweise Tone eingesetzt werden, insbesondere Bentonit.

Der Anteil des Bindemittels wird bevorzugt im Bereich von 0,1 bis 20 Gew.-%, besonders bevorzugt 0,5 bis 5 Gew.-%, bezogen auf den Feststoffgehalt der Schlichtezusammensetzung gewählt.

Gemäß einer weiteren bevorzugten Ausführungsform enthält die Schlichte einen Anteil an Graphit. Dies unterstützt die Ausbildung von Lamellenkohlenstoff an der Grenzfläche zwischen Gussstück und Gießform. Der Anteil des Graphits wird vorzugsweise im Bereich von 1 bis 30 Gew.-%, insbesondere bevorzugt 5 bis 15 Gew.-%, bezogen auf den Feststoffgehalt der Schlichte, gewählt. Graphit wirkt sich beim Eisenguss günstig auf die Oberflächenqualität des Gussstückes aus.

Die erfindungsgemäße Schlichtezusammensetzung kann gegebenenfalls auch noch weitere für Schlichten übliche Komponenten enthalten, wie beispielsweise Netzmittel, Entschäumer, Pigmente, Farbstoffe oder Biozide. Der Anteil dieser weiteren Bestandteile an der gebrauchsfertigen Beschichtungsmasse ist vorzugsweise geringer als 10 Gew.-%, bevorzugt geringer als 5 Gew.-% und besonders bevorzugt geringer als 1 Gew.-% gewählt.

Als Netzmittel können beispielsweise anionische und nicht-anionische Tenside, insbesondere solche mit einem HSB-Wert von mindestens 7, dienen. Ein Beispiel für ein derartiges Netzmittel ist Dinatriumdioctylsulfosuccinat. Das Netzmittel wird vorzugsweise in einer Menge von 0,01 bis 1 Gew.-%, bevorzugt 0,05 bis 0,3 Gew.-%, bezogen auf die gebrauchsfertige Schlichtezusammensetzung eingesetzt.

Entschäumer, oder auch Antischaummittel genannt, können verwendet werden, um bei der Herstellung der Schlichtezusammensetzung oder beim Auftragen derselben eine Schaumbildung zu verhindern. Schaumbildung beim Auftragen der Schlichtezusammensetzung kann zu einer ungleichmäßigen Schichtdicke und zu Löchern in der Beschichtung führen. Als Entschäumer können beispielsweise Silikon- oder Mineralöl verwendet werden. Vorzugsweise ist der Entschäumer in einer Menge von 0,01 bis 1 Gew.-%, bevorzugt von 0,05 bis 0,3 Gew.-%, enthalten, bezogen auf die gebrauchsfertige Schlichtezusammensetzung.

In der erfindungsgemäßen Schlichtezusammensetzung können gegebenenfalls übliche Pigmente und Farbstoffe verwendet werden. Diese werden zugesetzt, um einen anderen Kontrast, z.B. zwischen verschiedenen Schichten zu erreichen, beziehungsweise einen stärkeren Trenneffekt der Schlichte vom Guss zu bewirken.

Beispiele für Pigmente sind rotes und gelbes Eisenoxid sowie Graphit. Beispiele für Farbstoffe sind handelsübliche Farbstoffe wie die Luconyl^{®} Farbreihe der BASF AG, Ludwigshafen, DE. Die Farbstoffe und Pigmente sind vorzugsweise in einer Menge von 0,01 bis 10 Gew.-%, vorzugsweise von 0,1 bis 5 Gew.-% enthalten, bezogen auf den Feststoffgehalt der Schlichtezusammensetzung.

Gemäß einer weiteren Ausführungsform enthält die Schlichtezusammensetzung ein Biozid, um einen bakteriellen Befall zu verhindern und damit einen negativen Einfluss auf die Rheologie und die Bindekraft der Bindungsmittel zu vermeiden. Dies ist insbesondere bevorzugt, wenn die in der Schlichtezusammensetzung enthaltene Trägerflüssigkeit im Wesentlichen in Bezug auf das Gewicht aus Wasser gebildet wird, also die erfindungsgemäße Schlichtezusammensetzung in Form einer sogenannten Wasserschlichte bereitgestellt wird. Beispiele für geeignete Biozide sind Formaldehyd, 2-Methyl-4-isothiazolin-3-on (MIT), 5-Chlor-2-methyl-4-iosthiazolin-3-on (CIT) und 1,2-Benzisothiazolin-3-on (BIT). Vorzugsweise werden MIT, BIT oder ein Gemisch davon eingesetzt. Die Biozide werden üblicherweise in einer Menge von 10 bis 1000 ppm, vorzugsweise von 50 bis 500 ppm verwendet, bezogen auf das Gewicht der gebrauchsfertigen Schlichtezusammensetzung.

Die erfindungsgemäße Schlichtezusammensetzung kann nach üblichen Verfahren hergestellt werden. Beispielsweise kann eine erfindungsgemäße Schlichtezusammensetzung hergestellt werden, indem Wasser vorgelegt und hierin ein als Stellmittel wirkender Ton unter Verwendung eines hochscherenden Rührers aufgeschlossen wird. Anschließend werden die Feuerfestkomponenten, Pigmente und Farbstoffe sowie das metallische Additiv eingerührt, bis eine homogene Mischung entsteht. Zum Schluss werden Netz-, Antischaummittel, Biozide und Bindemittel eingerührt.

Die erfindungsgemäße Schlichtezusammensetzung kann als gebrauchsfertig formulierte Schlichte hergestellt und vertrieben werden. Die erfindungsgemäße Schlichte kann aber auch in konzentrierter Form hergestellt und vertrieben werden. In diesem Fall wird zur Bereitstellung einer gebrauchsfertigen Schlichte die Menge der Trägerflüssigkeit zugegeben, die nötig ist, um die gewünschte Viskosität und Dichte der Schlichte einzustellen. Darüber hinaus kann die erfindungsgemäße Schlichtezusammensetzung auch in Form eines Kits bereitgestellt und vertrieben werden, wobei z.B. die Feststoffkomponente(n) und die Lösungsmittelkomponente(n) nebeneinander in getrennten Behältnissen vorliegen.

Die Feststoffkomponente(n) können als pulverförmiges Feststoffgemisch in einem separaten Behältnis bereitgestellt werden. Gegebenenfalls zu verwendende weitere flüssige Komponente(n), wie z.B. Bindemittel, Netzmittel, Netzer/Entschäumer, Pigmente, Farbstoffe und Biozide, können in diesem Kit wiederum in einem getrennten Behältnis vorliegen. Die Lösungsmittelkomponente(n) können entweder die gegebenenfalls zusätzlich zu verwendenden Komponenten umfassen, z.B. in einem gemeinsamen Behältnis, oder sie kann getrennt von weiteren optionalen Bestandteilen in einem separaten Behältnis vorhanden sein. Zur Herstellung einer gebrauchsfertigen Schlichte werden die geeigneten Mengen der Feststoffkomponente, der optionalen weiteren Komponenten und der Lösungsmittelkomponente miteinander vermengt.

Die erfindungsgemäßen Schlichtezusammensetzungen eignen sich zum Beschichten von Gießformen. Der hier verwendete Ausdruck "Gießform" umfasst alle Arten von Körpern, welche zur Herstellung eines Gussstücks notwendig sind, wie etwa Kerne, Formen und Kokillen. Die erfindungsgemäße Verwendung der Schlichtezusammensetzungen umfasst auch ein teilweises Beschichten von Gießformen.

Die Schlichten werden für Gießformen für die Metallverarbeitung eingesetzt, erhältlich aus anorganischen Formstoffmischungen, umfassend mindestens einen feuerfesten Formgrundstoff, ein auf Wasserglas basierendes Bindemittel und vorzugsweise einen Anteil eines Metalloxids, welches ausgewählt ist aus der Gruppe von Siliciumdioxid, insbesondere amorphes Siliciumdioxid, Aluminiumoxid, Titanoxid oder Zinkoxid und deren Mischungen, wobei dieses vorzugsweise teilchenförmig vorliegt und insbesondere Teilchengrößen von weniger als 300 µm (Siebanalyse) aufweist. Amorphes Siliciumdioxid ist z.B. über Fällungsprozesse ausgehend von Wasserglas, das durch Aufschließen von Quarzsand mit Natriumcarbonat oder Kaliumcarbonat erhältlich ist, zugänglich. So erzeugtes SiO₂ nennt man je nach Prozessbedingungen Fällungskieselsäuren. Eine weitere wichtige Herstellungsvariante ist die Erzeugung von so genanntem pyrogenen SiO₂ in einer Knallgasflamme, ausgehend von flüssigen Chlorsilanen wie Siliciumtetrachlorid.

Die Formstoffmischungen und ein Verfahren zur Herstellung von Gießformen für die Metallverarbeitung unter Verwendung der ausgehärteten Formstoffmischungen sind in der WO 2006/024540 (=US 7770629 B2) beschrieben und die Veröffentlichung wird insofern durch Referenz zum Inhalt auch dieser Anmeldung gemacht. Bevorzugte Formstoffmischungen sind Gegenstand der Ansprüche der WO 2006/024540.

Die zu beschichtenden Gießformen umfassen somit typischerweise
a) größer 80 Gew.% einen feuerfesten Formgrundstoff (einschließlich Additive, die sich wie feuerfeste Formgrundstoffe verhalten),
b) 0,01 bis 5 Gew.% ausgehärtetes Wasserglas als Bindemittel, und
c) 0 bis 5 Gew.% ggf. obiges Metalloxid bzw. Metalloxide.

Weiter betrifft die Erfindung ein Verfahren zur Herstellung von geschlichteten Gießformen für die Metallverarbeitung unter Aufbringung der Schlichten auf obige teilweise oder vollständig ausgehärtete anorganische Formstoffmischungen. Die Aufbringung bzw. Bereitstellung der Schlichten kann wie folgt erfolgen:
Bei Tauchen als Aufbringungsverfahren wird die Gießform, in deren Formhohlraum gegebenenfalls eine Grundbeschichtung aufgebracht worden ist, für etwa 2 Sekunden bis 2 Minuten in ein Behältnis eingetaucht, das mit einer gebrauchsfertigen, erfindungsgemäßen Schlichtezusammensetzung gefüllt ist.

Die Gießform wird dann aus der Schlichtezusammensetzung herausgenommen und überschüssige Schlichtezusammensetzung von der Gießform ablaufen gelassen. Die Zeit, die das Ablaufen der überschüssigen Schlichtezusammensetzung nach dem Tauchen in Anspruch nimmt, richtet sich nach dem Ablaufverhalten der verwendeten Schlichtezusammensetzung.

Beim Sprühen als Aufbringungsverfahren werden handelsübliche Druckkesselsprühgeräte verwendet. Hierbei wird die Schlichtezusammensetzung im verdünnten Zustand in einen Drückkessel gefüllt. Über den einzustellenden Überdruck kann die Schlichte in eine Sprühpistole gedrückt werden, wo sie mit Hilfe von separat regulierbarer Zerstäuberluft versprüht wird. Beim Sprühen werden die Bedingungen vorzugsweise so gewählt, dass der Druck für Schlichtezusammensetzung und Zerstäuberluft so an der Pistole eingestellt ist, dass die versprühte Schlichtezusammensetzung noch nass auf der Form oder dem Kern auftrifft, aber einen gleichmäßigen Auftrag ergibt.

Bei Fluten als Aufbringungsverfahren wird die Gießform, in deren Formhohlraum gegebenenfalls eine Grundbeschichtung aufgebracht worden ist, mit Hilfe eines Schlauches, einer Lanze oder ähnlichen Instrumenten mit einer gebrauchsfertigen, erfindungsgemäßen Schlichtezusammensetzung übergossen.

Die Gießform wird dabei vollständig mit der Schlichtezusammensetzung bedeckt, die überschüssige Schlichtezusammensetzung läuft von der Gießform ab. Die Zeit, die das Ablaufen der überschüssigen Schlichtezusammensetzung nach dem Fluten in Anspruch nimmt, richtet sich nach dem Ablaufverhalten der verwendeten Schlichtezusammensetzung.

Daneben kann die Schlichte auch durch Streichen aufgebracht werden.

Die in der Schlichte enthaltene Trägerflüssigkeit wird anschließend verdampft, sodass eine trockene Schlichteschicht erhalten wird. Als Trocknungsverfahren können alle konventionellen Trocknungsverfahren verwendet werden, wie beispielsweise Trocknen lassen an der Luft, Trocknung mit entfeuchteter Luft, Trocknen mit Mikrowellen- oder Infrarotstrahlung, Trocknen im Konvektionsofen und vergleichbare Verfahren. In einer bevorzugten Ausführungsform der Erfindung wird die beschichtete Gießform bei 20 bis 250 °C, bevorzugt bei 50 bis 180 °C, in einem Konvektionsofen getrocknet.

Bei der Verwendung von Alkoholschlichten wird die erfindungsgemäße Schlichtezusammensetzung bevorzugt durch Abbrennen des Alkohols oder Alkoholgemischs getrocknet. Hierbei wird die beschichtete Gießform durch die Verbrennungswärme zusätzlich erwärmt. In einer weiteren bevorzugten Ausführungsform wird die beschichtete Gießform ohne weitere Behandlung an der Luft getrocknet oder unter Einsatz von Mikrowellen.

Die Schlichte kann in Form einer einzelnen Schicht oder auch in Form mehrerer über einander angeordneter Schichten aufgebracht werden. Dabei können die einzelnen Schichten in ihrer Zusammensetzung gleich oder verschieden sein. Beispielsweise kann zunächst eine Grundbeschichtung aus einer handelsüblichen Schlichte hergestellt werden, welche kein erfindungsgemäßes metallisches Additiv enthält. Als Grundbeschichtung können beispielsweise Wasserschlichten oder auch Alkoholschlichten verwendet werden. Es ist aber auch möglich, alle Schichten aus der erfindungsgemäßen Schlichtezusammensetzung herzustellen. Die Schicht, welche später mit dem flüssigen Metall in Berührung gelangt, wird jedoch immer aus der erfindungsgemäßen Schlichte hergestellt. Beim Aufbringen mehrerer Schichten kann jede einzelne Schicht nach dem Aufbringen vollständig oder teilweise getrocknet werden.

Die aus der Schlichtezusammensetzung hergestellte Beschichtung weist vorzugsweise eine Trockenschichtdicke von zumindest 0,1 mm, bevorzugt zumindest 0,2 mm, besonders bevorzugt zumindest 0,45 mm, insbesondere bevorzugt zumindest 0,55 mm auf. Gemäß einer Ausführungsform wird die Dicke der Beschichtung kleiner als 1,5 mm gewählt. Die Trockenschichtstärke ist hierbei die Schichtstärke der getrockneten Beschichtung, welche durch Trocknen der Schlichtezusammensetzung durch im Wesentlichen vollständiges Entfernen der Lösungsmittelkomponente und gegebenenfalls anschließendem Härten erhalten wurde. Die Trockenschichtstärke der Grundbeschichtung und der Deckbeschichtung werden vorzugsweise durch Messung mit dem Nassschichtdickenkamm ermittelt. Die Gießform kann anschließend ggf. vollständig zusammengebaut werden. Der Guss erfolgt vorzugsweise zur Herstellung von Eisen- und Stahl-Gusskörpem.

### Beispiel 1:

In diesem Beispiel wurde der Einfluss des erhöhten Feststoffgehaltes der verwendeten Schlichten auf die Festigkeiten der geschlichteten Kerne überprüft. Die verwendeten Kernschlichten 1 und 2 wiesen die in den Tabellen 1 und 2 angegebenen Zusammensetzungen und physikalischen Eigenschaften auf.

**Tabelle 1: Zusammensetzung der Schlichten**

| | **Schlichte 1** | **Schlichte 2** |
|---|---|---|
| Name, Firma (Bezeichnung) | Gew. % | Gew. % |
| Wasser | 15,0 | 21,0 |
| Attagel 40; Solvadis (Attapulgit) | - | 1,2 |
| Actigel 208, Active Minerals (Palygorskit) | 0,3 | - |
| Bentone CT, Elementis (Hectorit) | 0,4 | - |
| Volclay, Südchemie (Natriumbentonit) | 0,6 | 0,6 |
| Zirkonmehl 45 µm | 30,5 | 24 |
| Zirkonmehl 75 µm | 51 | 51 |
| PVA Lösung (25%ig) | 1,2 | 1,2 |
| Surfynol® SEF (Netzmittel 1) | 0,2 | 0,2 |
| Dynol® 604 (Netzmittel 2) | 0,05 | 0,05 |
| Foamstar® MF324 (Entschäumer) | 0,2 | 0,2 |
| Acticide® F(N) (Konservierungsmittel 1) | 0,4 | 0,4 |
| Acticide® MBS, (Konservierungsmittel 2) | 0,15 | 0,15 |

Die Formgussschlichte wurde wie folgt hergestellt: Wasser wird vorgelegt und der bzw. die Tone durch Verwendung eines hochscherenden Aggregates und einer Zahnscheibe mindestens 15 Minuten aufgeschlossen. Anschließend werden die Feuerfestkomponenten, Pigmente und Farbstoffe mindestens 15 Minuten eingerührt, bis eine homogene Mischung entsteht. Zum Schluss werden Additive wie Netzmittel, Entschäumer und Konservierungsmittel sowie das Bindemittel für 5 Minuten eingerührt.

Die Schlichten wurden für die folgenden Versuche auf eine für die Anwendung geeignete Viskosität im Bereich von 0,6 Pas eingestellt. Die Einstelllung erfolgte durch Zugabe entsprechender Mengen Wasser zur Original Zusammensetzung und anschließendem Homogenisieren. Hauptkenngrößen sind dabei die Viskosität, gemessen mit einem Brookfield Viskosimeter (DIN EN ISO 2555) und mit einem DIN 4 mm Auslaufbecher (DIN EN ISO 2431), jeweils gemessen bei 20°C.

**Tabelle 2: Anwendungsparameter**

| | **Schlichte 1** | **Schlichte 2** |
|---|---|---|
| Brookfield [Pas] | 0,6 | 0,6 |
| Auslaufzeit [s] | 15,5 | 15,5 |
| Feststoffgehalt [%] | 77,1 | 66,9 |
| Eindringtiefe [mm] | 0-1 | 2 |
| | erfindungsgemäß | nicht erfindungsgemäß |

Es wurde beobachtet, dass im Vergleich zu konventionellen Schlichten weniger Wasser in die geschlichteten Formen und Kerne eindringt. Desweiteren ist die Eindringtiefe deutlich geringer. Dadurch kann insgesamt die Wirkungsreichweite der Trägerflüssigkeit Wasser auf den anorganischen Binder entscheidend reduziert werden und die Stabilität der hergestellten Kerne und Formen erhöht werden.

Als weitere Beispiele für nicht patentgemäße Schlichtezusammensetzung können die bei der Firma ASK Chemicals erhältlichen Produkte Trioflex® WK-HP oder Solitec® W 3 herangezogen werden.

Im Folgenden wird die Durchführung der entsprechenden Versuchsreihen, die als Grundlage für die beschriebenen Erkenntnisse dienten, beschrieben.

### Herstellung und Prüfung der Formstoffprüfkörper

Es wurden zwei verschiedene Kerngeometrien zu Versuchszwecken untersucht. Eine Geometrie, sog. Georg-Fischer-Prüfriegel, veranschaulicht das Verhalten der geschlichteten Prüfkörper an dickeren Kerngeometrien, die andere Geometrie, sog. Langkerne, veranschaulicht das Verhalten der geschlichteten Prüfkörper an dünnen Geometrien. Unter Georg-Fischer-Prüfriegeln werden quaderförmige Prüfriegel mit den Abmessungen 150 mm x 22,36 mm x 22,36 mm verstanden. Die Langkerne haben Abmessungen von 13 mm x 20 mm x 235 mm.

Die Zusammensetzung der Formstoffmischung ist in Tabelle 3 angegeben. Zur Herstellung der Georg-Fischer-Prüfriegel wurde wie folgt vorgegangen: Die in Tabelle 3 aufgeführten Komponenten wurden in einem Laborflügelmischer (Firma Vogel & Schemmann AG, Hagen, DE) gemischt.

Dazu wurde zunächst der Quarzsand vorgelegt und unter Rühren das Wasserglas zugegeben. Als Wasserglas wurde ein Natriumwasserglas verwendet, das Anteile an Kalium aufwies. Das Modul SiO₂:M₂O des Wasserglases betrug ca. 2,2, wobei M die Summe aus Natrium und Kalium angibt. Nachdem die Mischung für eine Minute gerührt worden war, wurde ggf. amorphes Siliciumdioxid unter weiterem Rühren zugegeben. Bei dem amorphen Siliciumdioxid handelt es sich um pyrogene Kieselsäure der Firma RW Silicium. Die Mischung wurde anschließend noch für eine weitere Minute gerührt.

Die Formstoffmischung wurde in den Vorratsbunker, eine H 2,5 Hot-Box-Kernschießmaschine der Firma Röperwerk-Gießereimaschinen GmbH, Viersen, DE, überführt, deren Formwerkzeug auf 180 °C erwärmt war. Die Formstoffmischung wurde mittels Druckluft (5 bar) in das Formwerkzeug eingebracht und verblieb für weitere 35 Sekunden im Formwerkzeug. Zur Beschleunigung der Aushärtung der Mischung wurde während der letzten 20 Sekunden Heißluft (2 bar, 150 °C beim Eintritt in das Werkzeug) durch das Formwerkzeug geleitet. Das Formwerkzeug wurde geöffnet und die Prüfriegel entnommen.

Die Beschichtungszusammensetzungen wurden auf die Prüfriegel durch Eintauchen aufgetragen, die Anwendungsparamter sind in Tabelle 2 aufgelistet. Die Prüfriegel wurden entweder sofort nach der Entnahme aus dem Formwerkzeug oder nach einer 30 minütigen Abkühlzeit beschichtet.

Die beschichteten Prüfriegel wurden nach der Auftragung der Beschichtung in einem Trockenschrank für 30 Minuten bei 150 °C gelagert.

Zur Bestimmung der Biegefestigkeiten wurden die Prüfriegel in ein Georg-Fischer-Festigkeitsprüfgerät, ausgerüstet mit einer 3-Punkt-Biegevorrichtung (DISA Industrie AG, Schaffhausen, CH), eingelegt und die Kraft gemessen, welche zum Bruch der Prüfriegel führt.

Die unbeschichteten Biegefestigkeiten wurden nach folgendem Schema gemessen:
- 10 Sekunden nach der Entnahme (Heißfestigkeiten)
- 1 Stunde nach der Entnahme (Kaltfestigkeiten).

Die Biegefestigkeiten wurden nach folgendem Schema beschichtet:
- 1 Minute nach der Entnahme beschichtet (Heißbeschichtung)
- 30 Minuten nach der Entnahme beschichtet (Kaltbeschichtung)

Die beschichteten Biegefestigkeiten wurden nach folgendem Schema gemessen
- 10 Sekunden nach der Entnahme aus dem Trockenschrank (Heißfestigkeiten, heißbeschichtet)
- 30 Minuten nach der Entnahme beschichtet (Kaltfestigkeiten, heißbeschichtet, direkt nach Ofenentnahme)
- 10 Sekunden nach der Entnahme aus dem Trockenschrank (Heißfestigkeiten, kaltbeschichtet, Raumtemperatur 20°C)
- 30 Minuten nach der Entnahme beschichtet (Kaltfestigkeiten, kaltbeschichtet)

**Tabelle 3: Zusammensetzung der Formstoffmischungen**

| | Quarzsand H32 | Alkaliwasserglas | Amorphes Siliciumdioxid | Beschichtung | |
|---|---|---|---|---|---|
| 1 | 100 GT | 2,0 | 0,5 | - | Vergleich, nicht erfindungsgemäß |
| 2 | 100 GT | 2,0 | 0,5 | Schlichte 1 | erfindungsgemäß |
| 3 | 100 GT | 2,0 | 0,5 | Schlichte 2 | nicht erfindungsgemäß |

**Tabelle 4: Festigkeiten an Georg-Fischer-Prüfriegeln**

| | Heißfestigkeit, heißbeschichtet [N/cm²] | Kaltfestigkeit, heißbeschich-tet [N/cm²] | Heißfestigkeit, kaltbeschichtet [N/cm²] | Kaltfestigkeit, kaltbeschich-tet [N/cm²] | |
|---|---|---|---|---|---|
| 1 | 400 | 450 | 400 | 450 | Vergleich, nicht erfindungsgemäß |
| 2 | 295 | 300 | 305 | 415 | erfindungsgemäß |
| 3 | 270 | 275 | 275 | 325 | nicht erfindungs-gemäß |

**Tabelle 5: Festigkeiten an Langkernen**

| | Heißfestigkeit, heißbeschich-tet [N/cm²] | Kaltfestigkeit, heißbeschichtet [N/cm²] | Heißfestigkeit, kaltbeschichtet [N/cm²] | Kaltfestigkeit, kaltbeschich-tet [N/cm²] | |
|---|---|---|---|---|---|
| 1 | 250 | 280 | 250 | 280 | Vergleich, nicht erfindungsgemäß |
| 2 | 180 | 220 | 210 | 240 | erfindungsgemäß |
| 3 | - (zerbrochen) | - (zerbrochen) | - (zerbrochen) | - (zerbrochen) | Vergleich, nicht erfindungsgemäß |

### Ergebnis

Die Verwendung einer alkoholhaltigen Beschichtung ist aufgrund des Nachteils im Hinblick auf die Entstehung von Emissionen während des Gießprozesses nicht gewünscht. Unter Verwendung standardisierter Beschichtungsmittel auf Basis von Wasser verlieren die Prüfkörper aus wasserglashaltigem Formstoffmittel stark an Festigkeiten (Schlichte 2).

Überraschend wurde gefunden, dass durch die Kombination bestimmter Tone Schlichten mit einem ungewöhnlich hohen Feststoffgehalt hergestellt werden können, deren Viskosität mit handelsüblichen gebrauchsfertigen Schlichten wie Trioflex® WK-LS 1 vergleichbar ist.

Die Qualität der mit diesen Schlichten beschichteten anorganischen Kerne und Formen ist nachhaltig verbessert und so kann-beispielsweise problemlos eine Lagerstabilität der Kerne und Formen von mehreren Tagen erreicht werden. Besonders hervorzuheben ist dabei, dass trotz des ungewöhnlich hohen Feststoffgehaltes die Viskosität der Schlichte in einem für Schlichten üblichen Bereich liegt. Die Schlichte kann ohne den Einsatz von speziellen Additiven oder größeren Mengen Wassers in den Anwendungszustand gebracht werden.

Die hohen Festigkeiten im Vergleich mit Schlichte 2 geschlichteten Kernen sind ein Nachweis für den positiven Effekt.

## Patentansprüche

1. Schlichtezusammensetzung enthaltend
(A) zumindest folgende Tone
(A1) 1 bis 10 Gew.-Teile Palygorskit,
(A2) 1 bis 10 Gew.-Teile Hectorit und
(A3) 1 bis 20 Gew.-Teile Natriumbentonit, bezogen auf das Verhältnis der Komponenten (A1), (A2) und (A3) relativ zueinander, und
(B) eine Trägerflüssigkeit-enthaltend Wasser, die bei bis zu 160°C und 1013 mbar vollständig verdampfbar ist, und
(C) Feuerfeststoffe unterschiedlich von (A),
wobei Palygorskit ein Magnesium-Aluminium-Hydrosilikat ist und in Form stabförmiger Kristalle und mit Partikel-Dimension von 1 bis 3 µm in der Länge und 1 bis 5 nm im Durchmesser vorliegt.

2. Schlichtezusammensetzung gemäß Anspruch 1 enthaltend unabhängig voneinander
(A1) 1 bis 5 Gew.-Teile Palygorskit,
(A2) 1 bis 5 Gew.-Teile Hectorit, und/oder
(A3) 1 bis 10 Gew.-Teile Natriumbentonit.

3. Schlichtezusammensetzung gemäß Anspruch 1 oder 2, wobei der Gesamttongehalt A1, A2 und A3 der Schlichte zusammen 0,1 Gew. bis 4,0 Gew.%, bevorzugt 0,5 bis 3,0 Gew.% und besonders bevorzugt 1,0 bis 2,0 Gew.%, bezogen auf den Feststoffgehalt der Schlichtezusammensetzung, beträgt.

4. Schlichtezusammensetzung gemäß einem oder mehreren der vorhergehenden Ansprüche, wobei die Trägerflüssigkeit zu größer 50 Gew.% Wasser umfasst und im Weiteren vorzugsweise Alkohole, einschließlich Polyalkohole und Polyetheralkohole enthält.

5. Schlichtezusammensetzung gemäß einem oder mehreren der vorhergehenden Ansprüche, wobei der Feststoffgehalt der Schlichtezusammensetzung 20 bis 90 Gew.-% beträgt, insbesondere von größer 80 Gew.% bis 85 Gew.%.

6. Schlichtezusammensetzung gemäß einem oder mehreren der vorhergehenden Ansprüche, wobei die Schlichtezusammensetzung 10 bis 85 Gew.-% Feuerfeststoffe enthält, bezogen auf den Feststoffgehalt der Schlichtezusammensetzung.

7. Schlichtezusammensetzung gemäß einem oder mehreren der vorhergehenden Ansprüche, wobei die Feuerfeststoffe Quarz, Aluminiumoxid, Zirkondioxid, Aluminiumsilicate, Zirkonsande, Zikonsilikate, Olivin, Talk, Glimmer, Graphit, Koks, Feldspat, Diatomit, Kaoline, kalzinierte Kaoline, Kaolinit, Metakaolinit, Eisenoxid, Bauxit und/oder deren Mischungen sind.

8. Schlichtezusammensetzung gemäß einem oder mehreren der vorhergehenden Ansprüche, wobei die Feuerfeststoffe Partikelgrößen von 0,1 bis 500 µm, insbesondere 1 bis 200 µm, gemessen mittels Lichtstreuung nach DIN/ISO 13320, aufweisen.

9. Schlichtezusammensetzung gemäß einem oder mehreren der vorhergehenden Ansprüche, wobei die Schlichtezusammensetzung 0,1 bis 20 Gew.-%, insbesondere 0,5 bis 5 Gew.-%, zumindest eines Bindemittels umfasst, bezogen auf den Feststoffgehalt der Schlichtezusammensetzung.

10. Schlichtezusammensetzung gemäß einem oder mehreren der vorhergehenden Ansprüche, wobei die Schlichtezusammensetzung als Konzentrat eingesetzt wird und der Anteil des Feuerfeststoffs (C) an der Schlichtezusammensetzung größer als 70 Gew.-%, bevorzugt größer als 80 Gew.-%, beträgt, jeweils bezogen auf den Feststoffanteil der Schlichtezusammensetzung.

11. Verwendung der Schlichtezusammensetzung gemäß einem oder mehreren der vorhergehenden Ansprüche zur Beschichtung von Formstoffmischungen, welche durch ein anorganisches Bindemittel, insbesondere Wasserglas als Bindemittel ausgehärtet wurden, insbesondere in Gegenwart von Siliciumdioxid, Aluminiumoxid, Titanoxid oder Zinkoxid und/oder deren Mischungen in den Formstoffmischungen und insbesondere amorphes Siliciumdioxid.

12. Verfahren zum Schlichen von Formen und Kernen, welche durch ein anorganisches Bindemittel ausgehärtet wurden, umfassend die Schritte
a) Bereitstellen einer Schlichtezusammensetzung durch Zusammenbringen zumindest
(A) folgender Tone
(A1) 1 bis 10 Gew.-Teile Palygorskit,
(A2) 1 bis 10 Gew.-Teile Hectorit und
(A3) 1 bis 20 Gew.-Teile Natriumbentonit,
bezogen auf das Verhältnis der Komponenten (A1), (A2) und (A3) relativ zueinander,
(B) einer Trägerflüssigkeit enthaltend Wasser, die bei bis zu 160°C und 1013 mbar vollständig verdampfbar ist und
(C) Feuerfeststoffe(n) unterschiedlich von (A),
wobei Palygorskit ein Magnesium-Aluminium-Hydrosilikat ist und in Form stabförmiger Kristalle und mit Partikel-Dimension von 1 bis 3 µm in der Länge und 1 bis 5 nm im Durchmesser vorliegt und
b) Schlichten von Formen und Kernen mit der Schlichtezusammensetzung, wobei die Formen und Kernen aus Formstoffmischungen bestehen, welche durch ein anorganisches Bindemittel ausgehärtet wurden.

13. Verfahren nach Anspruch 12, wobei die Schlichtezusammensetzung durch die Merkmale der Ansprüche 1 bis 10 gekennzeichnet ist.

14. Verfahren nach Anspruch 12 oder 13, wobei das Bindemittel Wasserglas ist und die Formstoffmischungen partikuläres Siliciumdioxid, partikuläres Aluminiumoxid, partikuläres Titanoxid oder partikuläres Zinkoxid und/oder deren Mischungen enthält, insbesondere partikuläres amorphes Siliciumdioxid.

## Claims

1. Sizing composition comprising
(A) at least the following clays:
(A1) 1 to 10 parts by weight of palygorskite
(A2) 1 to 10 parts by weight of hectorite and
(A3) 1 to 20 parts by weight of sodium bentonite, based on the ratio of the components (A1), (A2) and (A3) relative to one another, and
(B) a water containing carrier fluid that is fully vaporisable at up to 160°C, and 1013 mbar, and
(C) refractory materials different from (A),
wherein palygorskite is a magnesium-aluminum hydrosilicate and is present in the form of rod-shaped crystals and with particle dimensions of 1 to 3 µm in length and of 1 to 5 nm in diameter.

2. Sizing composition according to claim 1, comprising, independently of one another,
(A1) 1 to 5 parts by weight of palygorskite
(A2) 1 to 5 parts by weight of hectorite and
(A3) 1 to 10 parts by weight of sodium bentonite.

3. Sizing composition according to claim 1 or 2, wherein the total clay content A1, A2 and A3 of the sizing agent combined amounts to 0.1 to 4.0% by weight, preferably 0.5 to 3.0% by weight and particularly preferably 1.0 to 2.0% by weight, based on the solids content of the sizing composition.

4. Sizing composition according to one or more of the preceding claims, wherein the carrier fluid comprises of more than 50% by weight of water and further comprises preferably alcohols, including polyalcohols and polyether alcohols.

5. Sizing composition according to one or more of the preceding claims, wherein the solids content of the sizing composition amounts to 20 to 90% by weight, especially more than 80% by weight to 85% by weight.

6. Sizing composition according to one or more of the preceding claims, wherein the sizing composition comprises 10 to 85% by weight of refractory material, based on the solids content of the sizing composition.

7. Sizing composition according to one or more of the preceding claims, wherein the refractory materials are quartz, aluminum oxide, zirconium dioxide, aluminum silicates, zirconium sands, zirconium silicates, olivine, talc, mica, graphite, coke, feldspar, diatomite, kaolins, calcined kaolins, kaolinite, metakaolinite, iron oxide, bauxite and/or mixtures thereof.

8. Sizing composition according to one or more of the preceding claims, in which the refractory materials have particle sizes of 0.1 to 500 µm, especially 1 to 200 µm, measured by light scattering according to DIN/ISO 13320.

9. Sizing composition according to one or more of the preceding claims, wherein the sizing composition comprises 0.1 to 20% by weight, especially 0.5 to 5% by weight, of at least on binder, based on the solids content of the sizing composition.

10. Sizing composition according to one or more of the preceding claims, wherein the sizing composition is used as a concentrate and the fraction of the refractory solid (C) in the sizing composition is more than 70% by weight, preferably more than 80% by weight, in each case based on the solids fraction of the sizing composition.

11. Use of the sizing composition according to one or more of the preceding claims for coating molding material mixtures which are cured with an inorganic binder, especially water glass as binder, especially in the presence of silicon dioxide, aluminum oxide, titanium oxide or zinc oxide and/or mixtures thereof in the molding composition mixtures and especially amorphous silicon dioxide.

12. Method for sizing molds and cores cured with an inorganic binder, comprising the steps
a) providing a sizing composition by combining at least
(A) the following clays
(A1) 1 to 10 parts by weight of palygorskite
(A2) 1 to 10 parts by weight of hectorite and
(A3) 1 to 20 parts by weight of sodium bentonite,
based on the ratio of the components (A1), (A2) and (A3) relative to one another and
(B) a water containing carrier fluid that is fully vaporisable at up to 160°C and 1013 mbar, and
(C) refractory materials different from (A),
wherein palygorskite is a magnesium-aluminum hydrosilicate and is present in the form of rod-shaped crystals and with particle dimensions of 1 to 3 µm in length and of 1 to 5 nm in diameter, and
b) sizing molds and cores with the sizing composition, wherein the molds and cores consist of molding material mixtures cured with an inorganic binder.

13. Method according to claim 12, wherein the sizing composition is **characterized by** the features of claims 1 to 10.

14. Method according to claim 12 or 13, wherein the binder is water glass and the molding material mixtures comprise particulate silicon dioxide, particulate aluminum oxide, particulate titanium oxide or particulate zinc oxide and/or mixtures thereof, especially particulate amorphous silicon dioxide.

## Revendications

1. Composition d'enduisage comprenant :
(A) au moins les argiles suivantes
(A1) 1 à 10 parties en poids de palygorskite,
(A2) 1 à 10 parties en poids d'hectorite et
(A3) 1 à 20 parties en poids de bentonite de sodium, sur le rapport des composants (A1), (A2) et (A3) les uns relativement aux autres, et
(B) un liquide support comprenant de l'eau, qui peut s'évaporer entièrement à une température allant jusqu'à 160°C, et 1013 mbar, et
(C) des matières réfractaires différentes de (A),
dans laquelle la palygorskite est un hydrosilicate de magnésium - aluminium et se présente sous forme de cristaux en forme de bâtonnets et ayant une dimension particulaire de 1 à 3 µm de longueur et 1 à 5 nm de diamètre.

2. Composition d'enduisage selon la revendication 1, comprenant indépendamment les unes des autres :
(A1) 1 à 5 parties en poids de palygorskite,
(A2) 1 à 5 parties en poids d'hectorite et/ou
(A3) 1 à 10 parties en poids de bentonite de sodium.

3. Composition d'enduisage selon la revendication 1 ou 2, dans laquelle la teneur totale en argile A1, A2 et A3 de l'enduisage atteint conjointement 0,1 à 4,0 % en poids, de préférence 0,5 à 3,0 % en poids et particulièrement préférentiellement 1,0 à 2,0 % en poids, par rapport à la teneur en matières solides de la composition d'enduisage.

4. Composition d'enduisage selon une ou plusieurs des revendications précédentes, dans laquelle le liquide support comprend plus de 50 % en poids d'eau et en outre de préférence des alcools, y compris des polyalcools et des polyéther-alcools.

5. Composition d'enduisage selon une ou plusieurs des revendications précédentes, dans laquelle la teneur en matières solides de la composition d'enduisage atteint 20 à 90 % en poids, en particulier plus de 80 % en poids à 85 % en poids.

6. Composition d'enduisage selon une ou plusieurs des revendications précédentes, ladite composition d'enduisage contenant 10 à 85 % en poids de matières réfractaires, par rapport à la teneur en matières solides de la composition d'enduisage,

7. Composition d'enduisage selon une ou plusieurs des revendications précédentes, dans laquelle les matières réfractaires quartz, oxyde d'aluminium, dioxyde de zirconium, silicates d'aluminium, sables de zirconium, silicates de zirconium, olivine, talc, mica, graphite, coke, feldspath, diatomite, kaolins, kaolins calcinés, kaolinite, métakaolinite, oxyde de fer, bauxite et/ou leurs mélanges.

8. Composition d'enduisage selon une ou plusieurs des revendications précédentes, dans laquelle les matières réfractaires ont des tailles de particules de 0,1 à 500 µm, en particulier de 1 à 200 µm, mesurées par diffraction lumineuse selon la norme DIN/ISO 13320.

9. Composition d'enduisage selon une ou plusieurs des revendications précédentes, ladite composition d'enduisage contenant 0,1 à 20 % en poids, en particulier 0,5 à 5 % en poids, d'au moins un liant, par rapport à la teneur en matières solides de la composition d'enduisage.

10. Composition d'enduisage selon une ou plusieurs des revendications précédentes, ladite composition d'enduisage étant utilisée sous forme de concentré et la proportion de la matière réfractaire (C) sur la composition d'enduisage étant supérieure à 70 % en poids, de préférence supérieure à 80 % en poids, respectivement par rapport à la proportion de matières solides de la composition d'enduisage.

11. Utilisation de la composition d'enduisage selon une ou plusieurs des revendications précédentes pour le revêtement de mélanges de matières à mouler qui ont été durcies à l'aide d'un liant inorganique, en particulier du verre soluble à titre de liant, en particulier en présence de dioxyde de silicium, d'oxyde d'aluminium, d'oxyde de titane ou d'oxyde de zinc et/ou de leurs mélanges dans des mélanges de matière à mouler et en particulier du dioxyde de silicium amorphe.

12. Procédé d'enduisage de moules et de noyaux qui ont été durcis à l'aide d'un liant inorganique, comprenant les étapes suivantes :
a) préparation d'une composition d'enduisage par réunion au moins
(A) des argiles suivantes
(A1) 1 à 10 parties en poids de palygorskite,
(A2) 1 à 10 parties en poids d'hectorite et
(A3) 1 à 20 parties en poids de bentonite de sodium, sur le rapport des composants (A1), (A2) et (A3) les uns relativement aux autres, et
(B) un liquide support comprenant de l'eau, qui peut s'évaporer entièrement à une température allant jusqu'à 160°C et sous une pression de 1013 mbar, et
(C) une ou plusieurs matières réfractaires différentes de (A),
dans laquelle la palygorskite est un hydrosilicate de magnésium - aluminium et se présente sous forme de cristaux en forme de bâtonnets et ayant une dimension particulaire de 1 à 3 µm de longueur et 1 à 5 nm de diamètre, et
b) enduisage de moules et de noyaux avec la composition d'enduisage, les moules et noyaux se composant de mélanges de matières de moulage qui ont été durcies à l'aide d'un liant inorganique.

13. Procédé selon la revendication 12, dans lequel la composition d'enduisage est **caractérisée par** les caractéristiques des revendications 1 à 10.

14. Procédé selon la revendication 12 ou 13, dans lequel le liant est le verre soluble et les mélanges de matières à mouler contiennent du dioxyde de silicium particulaire, de l'oxyde d'aluminium particulaire, de l'oxyde de titane particulaire ou de l'oxyde de zinc particulaire et/ou leurs mélanges, en particulier du dioxyde de silicium amorphe particulaire.
